# EUROPÄISCHE PATENTSCHRIFT

(11) **EP 1 750 931 B1**
(45) Veröffentlichungstag und Bekanntmachung des Hinweises auf die Patenterteilung: **18.03.2009**
(21) Anmeldenummer: 05750911.9
(22) Anmeldetag: 10.05.2005
(51) Int. Cl.: B30B 11/16, B30B 11/18, B30B 3/00, C01B 33/02, B01J 2/22

(54) **VERDICHTUNGS-VORRICHTUNG UND VERWENDUNG EINER SOLCHEN VORRICHTUNG**
COMPACTING DEVICE AND METHOD OF USING THE DEVICE
DISPOSITIF DE COMPRESSION ET PROCEDE D'UTILISATION D'UN TEL DISPOSITIF

(30) Priorität: 04.06.2004 DE 102004027564
(43) Veröffentlichungstag der Anmeldung: 14.02.2007
(73) Patentinhaber: Joint Solar Silicon GmbH & Co. KG, 09599 Freiberg (DE)
(72) Erfinder: ADLER, Peter, 79618 Rheinfelden (DE); GÖLZ, Andreas, 79689 Maulburg (DE); KIRCHNER, Holger, 61381 Friedrichsdorf (DE); MÜLLER, Armin, 09599 Freiberg (DE); SILL, Torsten, 09599 Freiberg (DE); SONNENSCHEIN, Raymund, 60594 Frankfurt (DE)
(74) Vertreter: Rau, Albrecht
(86) Internationale Anmeldenummer: PCT/EP2005/005019
(87) Internationale Veröffentlichungsnummer: WO 2005/118272

(56) Entgegenhaltungen:
- EP-A- 1 074 362
- DE-A1- 4 344 206
- DE-C- 539 923
- US-A- 3 867 490
- US-A- 4 807 819
- US-A- 4 941 251
- PATENT ABSTRACTS OF JAPAN Bd. 006, Nr. 143 (C-117), 3. August 1982 (1982-08-03) & JP 57 067019 A (SHIN ETSU HANDOTAI CO LTD), 23. April 1982 (1982-04-23)
- PATENT ABSTRACTS OF JAPAN Bd. 007, Nr. 263 (C-196), 24. November 1983 (1983-11-24) & JP 58 145611 A (SHINETSU KAGAKU KOGYO KK), 30. August 1983 (1983-08-30)

## Beschreibung

Die Erfindung betrifft eine Verdichtungs-Vorrichtung eines Pulvers sowie die Verwendung einer solchen Vorrichtung.

Die metallarme bzw. metallfreie Verdichtung von Pulvern stellt seit langem eine technische Herausforderung dar. Eine bekannte Methode zur Verdichtung von Pulvern ist die Walzenkompaktierung. Hierbei werden zwischen zwei gegenläufig rotierenden Walzen Pulver verdichtet. Die auftretenden spezifischen Anpressdrücke betragen hierbei 5 N/cm bis 50 kN/cm. Für diese Anwendung werden in der Regel Metallwalzen eingesetzt. Auf Grund der hohen spezifischen Anpresskräfte, die stellenweise bis an die Fließgrenze der Metallwalze gehen, kommt es zum Verschleiß der Walzen. Der Abrieb gelangt hierbei in das Produkt. Für Anwendungen in der Photovoltaik, Halbleiterindustrie, Pharmazie und chemischen Industrie ist dieser Metallabrieb ungünstig bis schädlich, da mitunter schon metallische Verunreinigungen im ppm- bzw. ppb-Bereich zu fehlerhaften Produkten führten.

Aus der JP 57067019 A ist eine Zerkleinerungs-Vorrichtung für polykristallines Silizium gemäß dem Oberbegriff des Anspruchs 1, bekannt. Diese umfasst ein einen Arbeitsraum zumindest teilweise umschließendes Gehäuse mit einer am Gehäuse angeordneten Zuführ-Einrichtung zum Zuführen des polykristallinen Siliziums in den Arbeitsraum, zwei benachbart angeordnete und rotierende Rollen zum Zerkleinern des Siliziums und zum Verdichten des Siliziummittels eines von den beiden Rollen gebildeten Verdichtungs-Spaltes sowie einen Aufnahmebehälter zum Aufnehmen des zerkleinerten Siliziums. Die Rollen weisen einen Grundkörper aus Eisen oder Stahl auf, der mit einer hochreinen Siliziumschicht beschichtet ist.

Aus der JP 58145611 A ist eine Vorrichtung zur Gewinnung von hochreinem Siliziumpulver bekannt. Grobkörnige Siliziumpartikel werden aus einer Zuführ-Einrichtung in eine Zerkleinerungs-Einrichtung mittels zwei Rollen aus hochreinem Silizium gegeben.

Aus der EP 1 074 362 A2 ist eine Verdichtungs-Vorrichtung zum Verdichten eines Pulvers bekannt. Diese weist in einem Arbeitsraum zwei drehantreibbare Walzen auf, die mit einer Elastomerschicht versehen sind. Zum Zuführen des Pulvers ist eine Schneckenzuführung vorgesehen.

Aus der DE 539 923 C ist eine Walzenpresse zum Herstellen von Formlingen beispielsweise aus Zementrohmehl oder Kohle bekannt. Diese weist zwei drehbare Walzen auf, deren Mantelflächen mehrere Hohlformen tragen.

Aus der DE 43 44 206 A1 ist eine Zwei-Walzenmaschine für die Druckbehandlung von Schüttgütern bekannt. Die Maschine weist zwei gegenläufig angetriebene Walzen mit einem zylindrischen Walzengrundkörper und einem aus einzelnen Segmenten zusammengesetzten Walzenmantel auf, wobei die Teilung des Walzenmantels in Segmente frei wählbar ist.

Aus der US 4,807,819 ist eine Vorrichtung zum Granulieren von pulverförmigen Stoffen bekannt. Diese weist Walzen auf, die mittels einer Doppelförderschnecke mit einem pulverförmigen Stoff versorgt werden.

Aus der US 4,941,251 ist eine Walze für ein Walzwerk bestehend aus einem Walzenkern und einer Walzenhülse bekannt. Die Walzenhülse besteht aus einer gesinterten Keramik.

Aus der US 3,867,490 ist eine Verdichtungs-Vorrichtung mit zwei Verdichtungswalzen bekannt, wobei mindestens eine magnetische Schicht aufweist.

Der Erfindung liegt die Aufgabe zu Grunde, eine Verdichtungs-Vorrichtung zum metallarmen bzw. metallfreien Verdichten eines Pulvers zu schaffen.

Die Aufgabe wird gelöst durch die Merkmale des kennzeichnenden Teils des Anspruches 1. Der Kern der Erfindung besteht darin, in einer Verdichtungs-Vorrichtung Verdichtungs-Walzen vorzusehen, die zumindest auf ihrem Mantel aus Keramik bestehen und mit einem Walzenkern verklebt sind. Dadurch wird verhindert, dass ein metallischer Abrieb beim Verdichten entsteht.

Weitere vorteilhafte Ausgestaltungen der Erfindung ergeben sich aus den Unteransprüchen.
- Fig. 1: einen Schnitt einer Anlage zur Herstellung von Silizium mit einer Verdichtungs-Vorrichtung gemäß einem ersten Ausführungsbeispiel,
- Fig. 2: eine Vergrößerung einer Verdichtungs-Walze der Verdichtungs-Vorrichtung gemäß Fig. 1 und
- Fig. 3: eine Vergrößerung einer Verdichtungs-Walze gemäß einem zweiten Ausführungsbeispiel.

Im Folgenden wird zunächst unter Bezugnahme auf die Fig. 1 und 2 der Aufbau einer Anlage 1 zur Herstellung von Siliziumpulver gemäß einem ersten Ausführungsbeispiel beschrieben. Die Anlage 1 weist beginnend von oben einen rohrförmigen, vertikal verlaufenden Reaktor 2 auf, der eine zylindrische Reaktionskammer 3 umschließt. Am oberen Ende des Reaktors 2 ist eine Gas-Zuführ-Leitung 4 angeordnet, die in die Reaktionskammer 3 mündet. Die Leitung 4 ist so gestaltet, dass in der Mitte ein Nutzgasstrom, beispielsweise aus Monosilan, eingebracht werden kann. Der Nutzgasstrom ist von einem Ringstrom eines Hilfsgases umgeben. Ungefähr die obere Hälfte des Reaktors 2 ist von einer ringzylindrischen Heizung 5 umgeben, die den Reaktor 2 derart umgibt, dass die Wand der Kammer 3 auf Temperaturen von über 800° C erwärmt werden kann. Die untere Hälfte des Reaktors 2 ist von einer ringzylindrischen Kühl-Einrichtung 6 umgeben, die unmittelbar an den Reaktor 2 angrenzt. Unterhalb des Reaktors 2 und mit diesem verbunden befindet sich eine Entgasungs-Einrichtung 31 und eine elektrisch betätigbare Schleuse 7, die über eine Verbindungsleitung 8 mit einer Steuer-Einrichtung 9 verbunden ist. Die Entgasungs-Einrichtung 31 besteht aus einem schräg nach oben verlaufenden, mit der Kammer 3 verbundenen Gehäuse 32, das am unteren Ende des Reaktors 2 angesetzt ist. Am oberen Ende des Gehäuses 32 ist ein ringzylindrischer und unten verschlossener Sinterwerkstofffilter 33 angebracht, durch den überschüssiger Wasserstoff durch eine im oberen Ende des Gehäuses 32 angesetzte Öffnung 34 entweichen kann. Unterhalb der Schleuse 7 befindet sich ein Walzenentlüfter 35 bekannter Bauart und anschließend eine Verdichtungs-Vorrichtung 10, deren Aufbau nachfolgend näher beschrieben wird. Die Verdichtungs-Vorrichtung 10 ist über die Schleuse 7 mit der Reaktionskammer 3 verbunden. Unterhalb der Vorrichtung 10 befindet sich ein mit dieser verbundener Aufbewahrungs-Behälter 11.

Der Walzenentlüfter 35 weist ein quaderförmiges Gehäuse 36 auf, in dem zwei über einen Motor 37 angetriebene Entlüftungswalzen 38, 39 angeordnet sind. Die Walzen 38, 39 sind um zugeordnete, parallel zueinander verlaufende Drehachsen 40, 41 drehbar gelagert. Die Walzen 38, 39 sind gegenläufig angetrieben, sodass sich im Bereich des von den Walzen 38, 39 begrenzten Spaltes 42 beide nach unten bewegen. Die Walze 38 ist hohl und besitzt einen porösen Mantel. Auf ihrer Mantelfläche ist eine gasdurchlässige Kunststofffolie aufgebracht. Innerhalb der Walze 38 befindet sich Unterdruck. Auf diese Weise wird das im Siliziumpulver 43 verbleibende Gas abgezogen. Die Oberfläche der Walze 39 ist glatt. Beide Walzen 38, 39 weisen vorzugsweise eine nicht-metallische Oberfläche auf.

Die Verdichtungs-Vorrichtung 10 weist ein Gehäuse 12 auf, das einen im Wesentlichen kubischen Arbeitsraum 13 umschließt. Das Gehäuse 12 weist eine der Schleuse 7 zugewandte und mit dieser verbundene ZuführÖffnung 14 sowie eine am unteren Rand des Gehäuses 12 vorgesehene, mit dem Behälter 11 verbundene Abführ-Öffnung 15 auf. In dem Gehäuse 12 befinden sich mittig zwischen den Öffnungen 14 und 15 zwei um jeweilige Drehachsen 16, 17 drehantreibbare Verdichtungs-Walzen 18, 19, die derart benachbart zueinander angeordnet sind, dass zwischen ihnen ein Verdichtungs-Spalt 20 gebildet ist. Die Drehachsen 16 und 17 verlaufen parallel zueinander. Der Verdichtungs-Spalt 20 weist eine Breite B_{S} auf. Die Verdichtungs-Walzen 18, 19 sind über einen Motor 21 drehantreibbar, der über eine Verbindungsleitung 22 mit der Steuer-Einrichtung 9 verbunden ist. Der rohrförmige Reaktor 2 weist eine vertikal verlaufende Mittel-LängsAchse 23 auf, die mittig durch den Spalt 20 verläuft. Die Walzen 18, 19 sind gegenläufig angetrieben, d. h. die Walze 18 dreht sich im Uhrzeigersinn, die Walze 19 entgegen dem Uhrzeigersinn. Hierdurch bewegen sich die Oberflächen der Walzen 18, 19 im Bereich des Spaltes 20 gemeinsam nach unten.

Die Walzen 18, 19 weisen einen aus Stahl bestehenden Walzenkern 24 auf, der kreiszylindrisch geformt ist. Auf dem Walzenkern 24 befindet sich ein im Querschnitt ringförmiger Walzenmantel 25, der den Walzenkern 24 umfangsseitig vollständig umgibt. Der Walzenmantel 25 ist einteilig ausgebildet und besteht aus einem Nicht-Metall-Material, das heißt einem nichtmetallischen Material. Insbesondere handelt es sich hierbei um Glas-, Graphit- oder Keramik-Materialien. Besonders bevorzugt ist Keramik. Die verwendete Keramik besteht insbesondere in wesentlichen Teilen aus Siliziumnitrid. Der Walzenmantel 25 ist auf dem Walzenkern 24 in axialer und tangentialer Richtung festgelegt, beispielsweise durch Kleben oder Nut-Feder-Verbindungen. Der Walzenmantel 25 hat die Form eines Kreisringzylinders. Es ist möglich, die gesamte Walze 18 bzw. 19 aus einem keramischen Werkstoff auszubilden. In diesem Fall fällt die Trennung zwischen einem Walzenkern 24 aus Stahl und einem Walzenmantel 25 aus Keramik weg. Die Ausführungsform gemäß Fig. 2 ist vor allem hinsichtlich der Aufbringung von Drehmomenten auf die Oberfläche 26 des Mantels 25 stabiler und vorteilhafter.

In Fig. 3 ist ein zweites Ausführungsbeispiel dargestellt. Identische Teile erhalten dieselben Bezugszeichen wie bei dem Ausführungsbeispiel gemäß Fig. 2. Konstruktiv unterschiedliche, jedoch funktionell gleichartige Teile erhalten dieselben Bezugszeichen mit einem nachgestellten a. Der wesentliche Unterschied gegenüber dem Ausführungsbeispiel gemäß Fig. 2 besteht darin, dass der Walzenmantel 25a nicht einteilig ausgebildet ist, sondern aus zwei Halbschalen 27, 28 besteht, die den Walzenkern 24 vollständig und lückenlos umschließen. Insbesondere sind die Spalte 29 zwischen den Halbschalen 27 und 28 vollständig und lückenlos geschlossen, sodass Material, das auf die Oberfläche 26 gelangt, nicht mit dem Walzenkern 24 in Verbindung kommt. Die Halbschalen 27, 28 wurden nach der keramischen Fertigung einer exakten mechanischen Bearbeitung unterzogen. Als Teil der mechanischen Bearbeitung wurde die Oberfläche der Halbschalen 27, 28 profiliert. Die Oberfläche der Halbschalen 27, 28 kann auch so gestaltet sein, dass das verdichtete Silizium die Form von Stäbchen, Kissen, Mandeln etc. besitzt. Trotz der hohen auftretenden spezifischen Anpresskräfte hielt die Werkstoffkombination aus Keramik und Metall der Bearbeitung stand. Es ist auch möglich, auf dem Umfang Teilschalen mit einem Zentrumswinkel von < 180° zu verwenden. Insbesondere können auf dem Umfang drei Teilschalen mit einem Zentrumswinkel von 120° oder vier Teilschalen mit einem Zentrumswinkel von 90° vorgesehen sein. Es sind auch andere Aufteilungen möglich.

Im Folgenden wird das Verfahren zur Herstellung von Silizium zunächst an Hand eines Beispiels beschrieben. Ein Gasgemisch aus Monosilan und Wasserstoff im Volumen- bzw. Mol-Verhältnis 1 : 3 wurde in dem Reaktor 2 mit einer Wandtemperatur der Wand 30 von > 800° C und einer Produktionsrate von 200 g Silizium pro Stunde zu Siliziumpulver und Wasserstoff umgesetzt. Die Zugabe erfolgte derart, dass das Monosilan mittig von oben in die Reaktionskammer 3 eingebracht wurde. Der Wasserstoff umgab das Monosilan in Form eines Ringstromes, um zu verhindern, dass sich das Silizium direkt an den Wänden der Reaktionskammer 3 abscheidet. Das Siliziumpulver 43 wurde im Anschluss an die Zersetzung mittels der an der Schleuse 7 angeordneten Entgasungs-Einrichtung 31 teilweise entgast. Das erhaltene Pulver besaß eine Schüttdichte von ca. 50 g/ℓ. In der Reaktionskammer 3 wurde mit einem Überdruck von 200 mbar gegenüber der Umgebung gearbeitet. Auf diese Weise erfolgte die Entgasung in der Entgasungs-Einrichtung 31 gegenüber dem Umgebungsdruck automatisch. Bei dem Siliziumpulver wurde in zwei Schritten mittels des Walzenentlüfters 35 und der Verdichtungs-Vorrichtung 10 die Wasserstoffatmosphäre im Pulver gegen ein Inertgas, z. B. Argon oder Stickstoff, ausgetauscht. Das entlüftete und vorverdichtete Produkt mit einer Schüttdichte von ca. 200 g/dm³ wurde mittels der Verdichtungs-Vorrichtung 10 auf ein Schüttgewicht von 450 g/dm³ verdichtet. 6 kg dieses verdichteten Siliziumpulvers wurden in eine Induktionsschmelzanlage IS30 der Firma Leybold gegeben. Anschließend wurde die Anlage evakuiert. Es wurde eine ArgonAtmosphäre mit einem Druck zwischen 1 und 100 mbar erzeugt. Das Siliziumpulver wurde auf eine Schmelztemperatur von 1415° C aufgeheizt. Anschließend fand ein rückstandsfreies Aufschmelzen des Siliziumpulvers bei 1450° C in 30 Minuten bei einer Schmelzleistung von 70 kW statt. Danach wurde die Siliziumschmelze abgegossen und eine gerichtete Erstarrung des Siliziums bewirkt. Der erstarrte polykristalline Siliziumblock zeigte eine homogene polykristalline Struktur des Siliziums, und keine Rückstände an Siliziumpulver oder siliziumhaltiger Schlacke.

Allgemein gilt für das erfindungsgemäße Verfahren Folgendes: In dem Reaktor kann allgemein ein Silizium enthaltendes Gas zersetzt werden. Beispiele hierfür sind Trichlorsilan oder Monosilan. Es können auch andere Silizium enthaltende Gase verwendet werden. Das Silizium enthaltende Gas wird in den rohrförmigen Reaktor 2 mittig eingebracht und ist hierbei von einem Ringstrom eines Hilfsgases umgeben, damit sich das Silizium enthaltende Gas nicht an den Reaktorwänden direkt abscheidet. Bei dem Hilfsgas kann es sich allgemein um ein inertes Gas handeln. Besonders vorteilhaft ist Wasserstoff, da dieser auch bei der Zersetzung beispielsweise von Monosilan entsteht. Es können jedoch auch Edelgase wie Argon sowie andere Gase, wie z. B. Stickstoff oder Kohlendioxid verwendet werden. Das Gemischverhältnis, d. h. Volumen- bzw. Molverhältnis, von Monosilan zu Wasserstoff kann zwischen 1 : 0 und 1 : 100 liegen. Der spezifische Energiebedarf je 1 kg festem Silizium für die Verfahrensschritte der thermischen Zersetzung und mechanischen Verdichtung lag bei weniger als 20 kWh. Die Raum-Zeit-Ausbeute je rohrförmigem Reaktor 2 lag bei mehr als 1 kg Siliziumpulver pro Stunde. Die Wandtemperatur des Reaktors 2 liegt bei mehr als 400° C, insbesondere mehr als 800° C. Die Verdichtung des Siliziumpulvers kann ein- oder zweistufig, vorteilhafterweise zweistufig, erfolgen. Die Anpresskräfte in der Verdichtungs-Vorrichtung 10 lagen zwischen 5 N/cm und 50 kN/cm.

Von zentraler Bedeutung ist, dass die Verdichtung des Siliziumpulvers in der Vorrichtung 10 metallfrei erfolgt und es somit zu keiner Metall-Verunreinigung des Siliziumpulvers kommt. Das Siliziumpulver kommt ausschließlich mit dem Walzenmantel 25 aus Keramik in Berührung, sodass dies sichergestellt ist.

Das nach dem erfindungsgemäßen Verfahren hergestellte hochreine pulverförmige Silizium besitzt trotz seines pulverförmigen Grundzustandes gute Handhabungseigenschaften und eignet sich zur Herstellung von reinen Siliziumschmelzen, aus welchen Siliziumblöcke oder Siliziumkristalle hergestellt werden können. Es wurde gefunden, dass es bei der definierten Zusammensetzung des aus Wasserstoff und Monosilan bestehenden Pyrolysegases möglich ist, Silizium in Pulverform mit hohen Ausbeuten und sehr niedrigem Energieverbrauch herzustellen. Das Verfahren zeichnet sich besonders dadurch aus, dass das Siliziumpulver nach der Durchführung des Verfahrens separat gehandhabt, verpackt sowie versendet und somit mit zeitlicher Verzögerung für die Herstellung von Siliziumblöcken oder Siliziumkristallen eingesetzt werden kann. Das Silizium zeichnet sich durch ein gutes Einschmelzverhalten und eine hohe Reinheit trotz großer Oberfläche und einem ungünstigen, kleinen Volumen/Oberflächen-Verhältnis im Vergleich zu Prime Poly Silizium aus.

Das durch die thermische Zersetzung erzeugte Siliziumpulver besaß eine Schüttdichte von 10 bis 100 g/dm³. Das durch die Vorrichtung 10 endverdichtete Siliziumpulver besaß eine Schüttdichte von 100 bis 1500 g/dm³, insbesondere von 200 bis 1200 g/dm³, insbesondere von 250 bis 950 g/dm³, insbesondere ca. 450 g/dm³. Das Siliziumpulver enthielt in der Summe nicht mehr als 10¹⁹ Atome an Fremdelementen je 1 cm³ Silizium. Das Siliziumpulver bestand aus kristallinen Teilchen mit einer Primärteilchenkomgröße von 10 nm bis 10000 nm, vorzugsweise 50 nm bis 500 nm, typischerweise ca. 200 nm. Das verdichtete Siliziumpulver bestand aus Aggregaten mit einer Aggregatgröße von 500 nm bis 100000 nm, insbesondere 1000 nm bis 10000 nm, typischerweise ungefähr 4000 nm. Die verdichteten Siliziumstücke aus Siliziumaggregaten besaßen eine größte Ausdehnung von 1 bis 200 mm. Sie besaßen eine unregelmäßige Form, wobei es sich hierbei auch um Stäbchen handeln konnte. Das Siliziumpulver besaß eine Oberfläche von 1 bis 50 m²/g. Das verdichtete Siliziumpulver besaß in der Summe nicht mehr als 10¹⁷ Atome an Übergangsmetallen je 1 cm³ Silizium. Das erfindungsgemäße Siliziumpulver hat eine braune Farbe, wohingegen nach herkömmlichen Verfahren hergestellte Silizium-Granalien grau sind. Das verdichtete Siliziumpulver kann zur Herstellung von polykristallinen Siliziumblöcken für die Photovoltaik oder zur Herstellung von Siliziumeinkristallen verwendet werden. Aus dem erfindungsgemäßen Silizium können Siliziumwafer hergestellt werden. Der Metallgehalt des kompaktierten Siliziumpulvers entsprach dem des Ausgangsprodukts. Es konnten keine Verunreinigungen festgestellt werden. Das Silizium enthielt auf Grund des Herstellungsverfahrens keine Siliziumoxidverbindungen auf der Oberfläche der Siliziumteilchen, die die Schmelztemperätur des Siliziumpulvers wesentlich erhöht hätten.

## Patentansprüche

1. Verdichtungs-Vorrichtung zum metallarmen Verdichten eines Siliziumpulvers
a. mit einem, einen Arbeitsraum (13) zumindest teilweise umschließenden Gehäuse (12),
b. mit einer am Gehäuse (12) angeordneten Zuführ-Einrichtung (14) zum Zuführen eines zu verdichtenden Siliziumpulvers in den Arbeitsraum (13),
c. mit mindestens einer, in dem Arbeitsraum (13) drehantreibbar angeordneten, einen Walzenmantel (25) aufweisenden Verdichtungs-Walze (18), die zusammen mit einer zweiten Verdichtungswalze (19) einen Verdichtungs-Spalt (20) zur Verdichtung des Siliziumpulvers in diesem bildet,
d. wobei die Verdichtungs-Walzen (18, 19) einen Walzenkern (24) aus Metall aufweisen, der von einem Walzenmantel (25; 25a) umschlossen ist, **dadurch gekennzeichnet, dass**
e. die auftretenden spezifischen Anpressdrücke hierbei 5 N/cm bis 50 kN/cm betragen,
f. die Verdichtungs-Walzen (18, 19) zumindest auf dem Walzenmantel (25; 25a) aus Keramik bestehen,
g. der Walzenmantel (25; 25a) mit dem Walzenkern (24) verklebt ist, und
h. die Oberfläche des Walzenmantels (25; 25a) so ausgebildet ist, dass das verdichtete Siliziumpulver die Form von Stäbchen, Kissen oder Mandeln besitzt.

2. Verdichtungs-Vorrichtung gemäß Anspruch 1, **dadurch gekennzeichnet, dass** eine um eine erste Drehachse (16) drehbar gelagerte Verdichtungs-Walze (18) sowie eine um eine zweite Drehachse (17) drehbar gelagerte zweite Verdichtungs-Walze (19) vorgesehen ist, wobei die beiden Drehachsen (16, 17) parallel zueinander verlaufen.

3. Verdichtungs-Vorrichtung gemäß Anspruch 2, **dadurch gekennzeichnet, dass** der Walzenmantel (25) im Wesentlichen kreisringzylinderförmig ausgebildet ist.

4. Verdichtungs-Vorrichtung gemäß Anspruch 2 oder 3, **dadurch gekennzeichnet, dass** der Walzenmantel (25) einteilig ausgebildet ist.

5. Verdichtungs-Vorrichtung gemäß einem der Ansprüche 2 oder 3, **dadurch gekennzeichnet, dass** der Walzenmantel (25a) aus zwei Halbschalen (27, 28) gebildet ist.

6. Verwendung der Verdichtungs-Vorrichtung gemäß einem der vorangehenden Ansprüche, **dadurch gekennzeichnet, dass** es sich bei dem zu verdichtenden Pulver um Siliziumpulver handelt und das verdichtete Siliziumpulver in der Summe nicht mehr als 10¹⁷ Atome pro cm³ an Übergangsmetallen aufweist.

## Claims

1. Compacting device for the low-metal compaction of a silicon powder
a. with a casing (12) which at least in part surrounds a working chamber (13),
b. with a feed device (14) arranged on the casing (12) for feeding a silicon powder, which is to be compacted, into the working chamber (13),
c. with at least one compacting roller (18) which is arranged in the working chamber (13) for rotary drive, has a roller jacket (25) and, together with a second compacting roller (19), forms a compacting gap (20) for compacting the silicon powder therein,
d. wherein the compacting rollers (18, 19) have a roller core (24) made of metal, which is surrounded by a roller jacket (25; 25a), **characterized in that**
e. the specific contact pressures occurring amount to between 5 N/cm and 50 kN/cm,
e. the compacting rollers (18, 19) consist of ceramics, at least on the roller jacket (25; 25a),
g. the roller jacket (25; 25a) is bonded to the roller core (24); and
h. the surface of the roller jacket (25; 25a) is constructed in such a way that the compacted silicon powder possesses the shape of rodlets, pads or almonds.

2. Compacting device according to claim 1, **characterised in that** a compacting roller (18) which is mounted for rotation about a first axis of rotation (16) and a second compacting roller (19) which is mounted for rotation about a second axis of rotation (17) are provided, the two axes of rotation (16, 17) extending parallel to each other.

3. Compacting device according to claim 2, **characterised in that** the roller jacket (25) substantially has the shape of an annular cylinder.

4. Compacting device according to claim 2 or 3, **characterised in that** the roller jacket (25) is formed in one piece.

5. Compacting device according to claim 2 or 3, **characterised in that** the roller jacket (25a) is formed from two half shells (27, 28).

6. Use of the compacting device according to any one of the preceding claims, **characterised in that** the powder to be compacted is silicon powder and the compacted silicon powder has a total of no more than 10¹⁷ atoms per cm³ of transition metals.

## Revendications

1. Dispositif de compression pour la compression pauvre en métal d'une poudre de silicium
a. avec un boîtier (12) entourant au moins partiellement un espace de travail (13),
b. avec un dispositif d'amenée (14) disposé sur le boîtier (12) pour l'amenée d'une poudre de silicium à compresser dans l'espace de travail (13),
c. avec au moins un rouleau de compression (18) présentant une enveloppe de rouleau (25), disposé de manière entraînable en rotation dans l'espace de travail (13), qui forme conjointement avec un second rouleau de compression (19) une fente de compression (20) pour la compression de la poudre de silicium dans celle-ci,
d. les rouleaux de compression (18, 19) présentant un noyau de rouleau (24) en métal qui est entouré par une enveloppe de rouleau (25 ; 25a), **caractérisé en ce que**
e. les pressions d'application spécifiques apparaissant sont comprises ici entre 5 N/cm et 50 kN/cm,
f. les rouleaux de compression (18, 19) se composent de céramique au moins sur l'enveloppe de rouleau (25 ; 25a),
g. l'enveloppe de rouleau (25 ; 25a) est collée au noyau de rouleau (24) et
h. la surface de l'enveloppe de rouleau (25 ; 25a) est réalisée de sorte que la poudre de silicium compressée possède la forme de baguettes, de coussins ou d'amandes.

2. Dispositif de compression selon la revendication 1, **caractérisé en ce qu'**un rouleau de compression (18) logé à rotation autour d'un premier axe de rotation (16) ainsi qu'un second rouleau de compression (19) logé à rotation autour d'un second axe de rotation (17) sont prévus, les deux axes de rotation (16, 17) s'étendant parallèlement l'un à l'autre.

3. Dispositif de compression selon la revendication 2, **caractérisé en ce que** l'enveloppe de rouleau (25) est réalisée essentiellement en forme de cylindre annulaire.

4. Dispositif de compression selon la revendication 2 ou 3, **caractérisé en ce que** l'enveloppe de rouleau (25) est réalisée d'un seul tenant.

5. Dispositif de compression selon l'une quelconque des revendications 2 ou 3, **caractérisé en ce que** l'enveloppe de rouleau (25a) est formée de deux demi-coques (27, 28).

6. Utilisation du dispositif de compression selon l'une quelconque des revendications précédentes, **caractérisée en ce qu'**il s'agit pour la poudre à compresser de poudre de silicium et la poudre de silicium compressée ne présente au total pas plus de 10¹⁷ atomes par cm³ de métaux transitoires.
